# EUROPÄISCHE PATENTANMELDUNG

(11) **EP 0 444 471 A1**
(43) Veröffentlichungstag der Anmeldung: **04.09.1991**
(21) Anmeldenummer: 91101979.2
(22) Anmeldetag: 13.02.1991
(51) Int. Cl.: B05D 7/16

(54) **Verfahren zum Oberflächenschutz von Entwässerungsgegenständen**

(30) Priorität: 14.02.1990 DE 4004440
(71) Anmelder: PASSAVANT-WERKE AG, D-65322 Aarbergen 7 (DE)
(72) Erfinder: Weiler, Walter, Dipl.-Ing., W-6252 Diez (DE)

(57) **Zusammenfassung**

Entwässerungsgegenstände, die mindestens teilweise aus Edelstahl bestehen, werden zumindest an den durch Feuchtigkeit oder Flüssigkeit benetzten Flächen mit einer transparenten Schutzschicht belegt, die durch Tauchen, Streichen oder Spritzen aufgebracht und durch Sintern gehärtet werden kann.

## Beschreibung

Die Erfindung bezieht sich auf Entwässerungsgegenstände im Grundstücksbereich, insbesondere auf ein Verfahren zu ihrem Oberflächenschutz.

Im Grundstücksbereich werden vermehrt Entwässerungsgegenstände eingesetzt, die mindestens teilweise aus Edelstahl bestehen. Diese Teile bedürfen keines Oberflächenschutzes, weil Edelstahl als rostfrei gilt. In der Praxis hat man festgestellt, daß alle von Wasser unbeaufschlagten trockenen Oberflächen korrosionsfrei bleiben. Feuchtigkeits- und wasserbenetzte Flächen korrodieren jedoch mehr oder weniger stark. Offenbar wird dort die passivierte Deckschicht des Edelstahls elektrolytisch durchbrochen, so daß sich Lochkorrosion bilden kann. Die Aufgabe, hier Abhilfe zu schaffen, wird gemäß der Erfindung dadurch gelöst, daß die beaufschlagten Oberflächen mit einem transparenten Oberflächenschutz beschichtet werden. Diese Schutzschicht wird durch Spritzen, Tauchen oder Streichen aufgebracht und kann anschließend durch Sintern verfestigt und verdichtet werden. Die Schutzschicht soll eine gewisse Dauerelastizität behalten, damit sie auch mechanische Einwirkungen zuverlässig abwehrt.

Die neue Beschichtung ist besonders in Schlachthöfen und Großküchen wirksam, wo infolge der Anwesenheit von Fettsäuren die Korrosion besonders stark ist.

## Patentansprüche

1. Verfahren zum Oberflächenschutz von Entwässerungsgegenständen, die mindestens zum Teil aus Edelstahl bestehen, **dadurch gekennzeichnet**, daß die Entwässerungsgegenstände zumindest an den von Feuchtigkeit oder Flüssigkeit benetzten Flächen durch eine transparente Schutzschicht beschichte sind.
